# EUROPÄISCHE PATENTSCHRIFT

(11) **EP 0 629 710 B1**
(45) Veröffentlichungstag und Bekanntmachung des Hinweises auf die Patenterteilung: **01.10.1997**
(21) Anmeldenummer: 94250147.9
(22) Anmeldetag: 09.06.1994
(51) Int. Cl.: C21C 5/56, C21B 13/14

(54) **Verfahren und Vorrichtung zur Schmelzreduktion von Erzen oder vorreduzierten Metallträgern**
Process and installation for reduction of ores or prereduced metal-bearing products in molten state
Procédé et installation pour la réduction à l'état liquide de minerais ou de composés métallifères pre-réduits

(30) Priorität: 15.06.1993 DE 4320572
(43) Veröffentlichungstag der Anmeldung: 21.12.1994
(73) Patentinhaber: MANNESMANN Aktiengesellschaft, 40213 Düsseldorf (DE)
(72) Erfinder: Ulrich, Klaus Herbert, Dr., D-42579 Heiligenhaus (DE)
(74) Vertreter: Meissner, Peter E., Dipl.-Ing.

(56) Entgegenhaltungen:
- EP-A- 0 055 956
- EP-A- 0 126 391
- US-A- 3 527 598
- PATENT ABSTRACTS OF JAPAN vol. 12, no. 96 (C-484) 29. März 1988 & JP-A-62 228 420 (NIPPON STEEL CORP.) 7. Oktober 1987
- STAHL UND EISEN., Bd.109, Nr.19, 25. September 1989, DUSSELDORF DE Seiten 901 - 904, XP000080631 J.M.LANGEN ET.AL. 'Das CBF-Verfahren zur Roheisenherstellung'

## Beschreibung

Die Erfindung betrifft ein Verfahren zur Schmelzreduktion von Erzen oder vorreduzierten Metallträgern, die von einem Schmelzreduktionsreaktor in Form einer Emulsion aus Schlacke, Flüssigmetall und aufschwimmenden Kokspartikeln über ein Verbindungsstück in ein separates Absetzgefäß gelangen und dort durch Blasen von Sauerstoff zu Roheisen mit geringem Kohlenstoffgehalt konvertiert werden sowie die dazu gehörige Vorrichtung.

Aus EP 0 126 391 A1 ist ein Verfahren zur Eisenherstellung bekannt, bei dem ein Einschmelzgefäß mit einem Erzreduktionsgefäß gekoppelt ist, bei dem die aus der Eisenschmelze austretenden Reaktionsgase im Einschmelzgefäß teilweise nachverbrannt werden. Hierzu sind im oberen Gasraum das Einschmelzgefälles Sauerstoffaufblasdüsen angeordnet, deren Blasrichtung ungefähr auf das Badzentrum ausgerichtet ist. Die im Gasraum des Einschmelzgefäßes über eine genügend lange Laufstrecke als Freistrahlen wirkende Gasstrahlen saugen ein mehrfaches der eingeleiteten Sauerstoffmenge von den Reaktionsgasen im Gasraum an und erreichen hierdurch eine Nachverbrennung.
Das Erzreduktionsgefäß ist über eine Austragvorrichtung und eine Falleitung mit dem Einschmelzgefäß verbunden.
Weiterhin ist aus der Schrift JP 62228420 (Anmeldenummer 86-70897) ein Schmelzreduktionsgefäß bekannt, das über ein Verbindungsstück mit einem Schmelzofen verbunden ist, über das geschmolzene Substanz von dem einen in das andere Gefäß fließen kann.
In das Gefäßoberteil des Schmelzofens ragen Sauerstoffaufblaslanzen.

Die aus den genannten Schriften bekannten Verfahren und Vorrichtungen weisen den Nachteil auf, daß der im Absatzgefäß abgetrennte aufschwimmende Koks in diesem Gefäß verbleibt. Dies hat zur Folge, daß dieser Koks mitoxydiert werden muß, wenn der angestrebte verminderte Kohlenstoffgehalt im Metall erreicht werden soll. Die Folge hiervon ist, daß der überschußkoks der bekannten Verfahren verlorengeht, wobei die entsprechende Oxydationswärme zur Vermeidung von übertemperatur durch Kühlung vernichtet werden muß.
Darüber hinaus erlauben die installierten Aufblassauerstofflanzen nicht eine prozeßunabhängige Zufuhr thermischer Energie, die im Falle einer Prozeßstörung notwendig wird. um ein Einfrieren des Absetzherdes zu verhindern.

Die Erfindung verfolgt das Ziel, ein Verfahren zur Schmelzreduktion und eine hierzu erforderliche Vorrichtung mit einem Schmelzreaktor und einem Absetzgefäß zu schaffen, bei denen das Anfahren der Schmelzreduktionseinrichtung erleichtert, im Normalbetrieb eine Behinderung der Roheisenerzeugung durch überschußkoks vermieden und negative Folgen bei Betriebsstörungen gemindert werden.

Die Erfindung erreicht dieses Ziel durch die kennzeichnenden Merkmale des Verfahrensanspruchs 1 und des Vorrichtungsanspruchs 4.

Bei bekannten Schmelzreduktionsprozessen entstehen Schlacke-Metall-Emulsionen, die mehr oder minder große Beimengungen festen Kohlenstoffs aufweisen können, der in Form von Kohle als Reduktionsmittel einem Metalloxydträger, z.B. vorreduziertem Eisenerz, in einem Reaktionsgefäß zugegeben werden. Die Umsetzung der Metalloxyde oder des ggfs. auch vollständig vorreduzierten Metalloxyds mittels Kohle zu Metall und Schlacke erfolgt in der Emulsion aus den drei Komponenten Metall, Schlacke und Kohlenstoff. Hierbei wird die für die endotherme Reduktionsreaktion und das Schmelzen der Komponenten notwendige Energie über Teilverbrennung der zugegebenen Kohle mittels reinem Sauerstoff oder vorgewärmter Luft bereitgestellt. Das ausreduzierte Metall, das je nach Element eine entsprechend hohe Löslichkeit für Kohlenstoff aufweisen kann, liegt in Form geschmolzener Tröpfen in der Schlacke vor oder hat sich zum Teil auch unter dieser Schlacke als separate Phase abgesetzt.
Insgesamt wird ein hoher Ausbringungsgrad für das zu erzeugende metallische Produkt Roheisen angestrebt. Dabei läßt sich Roheisen in den Weiterverarbeitungsstufen deutlich kostengünstiger umsetzen, wenn die Teilkonvertierung des kohlenstoffhaltigen Roheisens zu einem Zwischenmetall mit einem Kohlenstoffgehalt von 0,5 bis 1,5 % aufweist Solche Werte werden insbesondere bei Schmelzreduktionseinrichtungen erreicht, die ein Reaktorgefäß und ein damit verbundenes separates Absetzgefäß aufweisen. Bei diesen Einrichtungen wird der Hauptreaktor ausschließlich für die Schmelzreduktion eingesetzt, wobei die dabei erreichbaren hohen spezifischen Durchsatzraten je Volumeneinheit voll genutzt werden können. Von dem Reaktor treten in das angeschlossene Absetzgefäß die Schlacke-Metall-Kohlenstoff-Emulsionen über, die sich dort in die drei Phasen Metall, Schlacke und aufschwimmende Kokspartikel trennt. Erfindungsgemäß wird vorgeschlagen, neben den Lanzen, die mit hartem Strahl im Absetzgefäß Sauerstoff zugeben, um das Roheisen zu einem Vormetall mit geringem Kohlenstoffgehalt zu konvertieren, mit weichem Strahl Sauerstoff einzublasen, mit dem der im Absetzgefäß aufschwimmende Koks zum Teil oxidiert wird, wodurch sich das Gasmenge erhöht und hierdurch der aufschwimmende Koks in den Schmelzreduktionsreaktor zurückgeführt wird.
Dieser aufschwimmende Koks muß daher nicht mitoxidiert werden, so daß diese Energie dem Prozeß nicht verloren geht. Darüber hinaus ist es nicht erforderlich, die Oxidationswärme zur Vermeidung von Übertemperaturen durch Kühlung zu vernichten. Das Übergangsstück zwischen Reaktor- und Absetzgefäß ist dabei so ausgestaltet, daß die auf der Schlacke-Metall-Emulsion aufschwimmenden Kokspartikel durch den im Vorherd durch die Oxidation des Koks mittels Sauerstoff erzeugten Gasmengenstroms entgegen der Emulsionfließrichtung in das Reaktorgefäß gedrängt werden. Im Normalbetrieb wird neben der weichen buschigen Flamme durch eine Zentraldüse Sauerstoff mit hartem Strahl in hohem Impuls erzeugt, der durch die Schlacke bis zur Metalloberfläche vordringt und dort die Oxidation von im Metallbad gelöstem Sauerstoff ermöglicht.

Die Lanze für den weichen Sauerstoff-Strahl wird darüber hinaus zum Aufwärmen des beim Anfahren noch leeren Absetzgefäßes wie auch zum Warmhalten bei evtl Störungen der Schmelzreduktionseinrichtung eingesetzt. Hierbei kann auch ein Gemisch aus verschiedenen
Energieträgern, nämlich Brenngas, Öl oder Kohlenstaub und Sauerstoff eingesetzt werden.

Ein Beispiel der Erfindung ist in der beigefügten Zeichnung dargelegt. Dabei zeigt die Figur 1 den schematischen Aufbau einer Vorrichtung zur Schmelzreduktion von Erzen oder vorreduzierten Metallträgern.

Die Figur 1 zeigt einen nach unten leicht konisch zulaufenden Schmelzreduktionsreaktor 10 mit einem Gefäßunterteil 11 und einen Gefäßoberteil 12, in das ein Durchtritt 13 für den Möller und ein Abzug 14 für das Abgas vorgesehen sind. Im Zentrum des Reaktorkopfes 15 ist eine Lanze 34 vorgesehen, die in das Gefäßoberteil 12 hineinragt und die über eine Zuleitung 33 mit einer Sauerstoffstation 31 der Sauerstoffversorgung 30 verbunden ist. Im Bereich des Gefäßunterteils 11 des Schmelzreduktionsreaktors 10 ist ein Verbindungsstück 16 vorgesehen, daß diesen mit einem Absetzgefäß 20 verbindet. Der Boden 17 des Verbindungsstückes 16 weist einen zum Absetzgefäß 20 geneigten Winkel auf.

Im Untergefäß 21 des Absetzgefäßes 20 ist ein Abstich 23 vorgesehen, über das die Metallschmelze M und die Schlacke S abgestochen werden kann.

In das Obergefäß 22 des Absetzgefäßes 20 ragt die Lanze 36, die über eine Zuleitung 35 mit der Sauerstoffstation 31 für das sogenannte Hartblasen des Sauerstoffes verbunden ist.

Weiterhin ragt in das Obergefäß 22 eine Lanze 38, die einen Ringspalt 39 besitzt, der über eine Zuleitung 37 mit einer Sauerstoffstation 32 für das Weichblasen von Sauerstoff verbunden ist. Darüber hinaus ist der Ringspalt 39 mit einer Zuleitung 42 zu einer Station 41 einer Brennstoffversorgung 40 verbunden.

In der vorliegenden Skizze ist der Ringspalt 39 koaxial zur Lanze 36 angeordnet.

Die in der Schemazeichnung dargestellten Pfeile zeigen die Strömungsrichtung der einzelnen Medien an. Der aus dem Ringspalt 39 in weicher, buschiger Flamme austretende Sauerstoffstrahl drängt die Koksparitkel K vom Absetzgefäß 20 über das Verbindungsstück 16 in den Schmelzreduktionsreaktor 10.

### Positionsliste:

- 10: Schmelzreduktionsreaktor
- 11: Gefäßunterteil
- 12: Gefäßoberteil
- 13: Durchtritt für Möller
- 14: Abzug für das Abgas
- 15: Reaktorkopf
- 16: Verbindungsstück
- 17: Boden von 16
- 20: Absetzgefäß
- 21: Untergefäß
- 22: Obergefäß
- 23: Abstich
- 30: Sauerstoffversorgung
- 31: Sauerstoffstation (hart)
- 32: Sauerstoffstation (weich)
- 33: Zuleitung zu 34
- 34: Lanze Reaktorgefäß
- 35: Zuleitung zu 36
- 36: Lanze Absetzgefäß
- 37: Zuleitung zu 38
- 38: Lanze
- 39: Ringspalt
- 40: Brennstoffversorgung
- 41: Station
- 42: Zuleitung
- α: Neigungswinkel
- K: Koks
- S: Schlacke
- M: Metallschmelze

## Patentansprüche

1. Verfahren zum Herstellen von Roheisen durch Schmelzreduktion von Erzen oder vorreduzierten Metallträgern, wobei eine Emulsion aus Schlacke Flüssigmetall und aufschwimmenden Kokspartikeln von einem Schmelzreduktionsreaktor über ein Verbindungsstück in ein separates Absetzgefäß gelangt und dort durch Blasen von Sauerstoff zu Roheisen mit geringem Kohlenstoffgehalt konvertiert wird,
dadurch gekennzeichnet,
daß in das Oberteil des Absetzgefäßes über Lanzen neben dem mit hartem Strahl aufgegebenen Sauerstoff mit weichem Strahl Sauerstoff eingeblasen wird, wobei der zusätzliche Sauerstoff mit weichem Strahl aufgeblasene einen Teil des aufschwimmenden Kokses oxidiert und hierbel die Gasmenge erhöht und wobei das Gas über das Verbindungstück in den Schmelzreduktionsreaktor strömt und dabei auf der Emulsion aufschwimmende Kokspartikel entgegen der Strömungsrichtung der Emulsion zurückdrängt.

2. Verfahren nach Anspruch 1,
dadurch gekennzeichnet,
daß dem weichen Sauerstoff-Strahl Energieträger wie Brenngas, Öl oder Kohlenstaub zugemischt werden.

3. Verfahren nach Anspruch 1 oder 2,
dadurch gekennzeichnet,
daß die Menge des Sauerstoffs bzw. des Sauerstoff-Brennstoff-Gemisches in Abhängigkeit des angestrebten Kohlenstoffgehaltes des Metalls eingestellt wird.

4. Vorrichtung zum Herstellen von Roheisen nach dem Verfahren nach Anspruch 1, mit einem einen Schacht aufweisenden Schmelzreduktionsreaktor, der über ein Verbindungsstück mit einem Absetzgefäß verbunden ist, in dessen oberen Teil Sauerstoffaufblaslanzen hineinragen,
dadurch gekennzeichnet,
daß mindestens eine in den oberen Teil des Absetzgefäßes (22) hineinragende Lanze (38) einen Ringspalt (39) bildend eine Lanze (36) umgibt, und daß der Boden (17) des Verbindungsstückes (16) einen zum Absetzgefäß (20) fallenden Neigungswinkel (α) aufweist, der ein Abströmen der Emulsion aus Schlacke und Flüssigmetall zuläßt.

5. Vorrichtung nach Anspruch 4,
dadurch gekennzeichnet,
daß der Ringspalt (39) Anschlüsse (37, 42) zur Ankoppelung an eine Sauerstoff- (32) und an eine Brennstoffversorgungsstation (41) aufweist.

6. Vorrichtung nach Anspruch 5,
dadurch gekennzeichnet,
daß der Ringspalt (39) konzentrisch zu der Sauerstofflanze (36) angeordnet ist.

7. Vorrichtung nach Anspruch 4,
dadurch gekennzeichnet,
daß der Neigungswinkel (α) eine Größe von 3 - 12° besitzt.

## Claims

1. A method for the production of pig iron by smelt reduction of ores or pre-reduced metal carriers, wherein an emulsion of slag, molten metal and floating coke particles passes from a smelt reduction reactor via a connecting piece into a separate settling tank and is converted therein into pig iron having a low carbon content by blowing oxygen, characterised in that oxygen is injected with a soft jet into the upper section of the settling tank via lances in addition to the oxygen fed with a hard jet, with the additional oxygen blown on with a soft jet oxidising part of the floating coke and thereby increasing the quantity of gas, and the gas flowing into the smelt reduction reactor via the connecting piece and in so doing forcing coke particles floating on the emulsion back counter to the direction of flow of the emulsion.

2. A method according to Claim 1, characterised in that energy sources such as fuel gas, oil or coal dust are admixed to the soft oxygen jet.

3. A method according to Claim 1 or 2, characterised in that the quantity of oxygen or of the oxygen/fuel mixture is set depending on the desired carbon content of the metal.

4. An apparatus for producing pig iron according to the method of Claim 1, comprising a smelt reduction reactor having a shaft, which reactor is connected via a connecting piece to a settling tank, into the upper section of which oxygen top-blowing lances project, characterised in that at least one lance (38) which projects into the upper section of the settling tank (22) surrounds a lance (36), forming an annular gap (39), and that the base (17) of the connecting piece (16) has an angle of inclination (α) which drops towards the settling tank (20), which angle enables the emulsion of slag and molten metal to flow away.

5. An apparatus according to Claim 4, characterised in that the annular gap (39) has connections (37, 42) for coupling to an oxygen supply station (32) and to a fuel supply station (41).

6. An apparatus according to Claim 5, characterised in that the annular gap (39) is arranged concentrically to the oxygen lance (36).

7. An apparatus according to Claim 4, characterised in that the angle of inclination (α) is of a size of 3 - 12°.

## Revendications

1. Procédé pour fabriquer de la fonte brute par réduction par fusion de minerais ou supports métalliques pré-réduits, une émulsion de laitier, métal liquide, et particules de coke surnageantes parvenant d'un réacteur de réduction par fusion, par l'intermédiaire d'une pièce de liaison, dans un récipient de dépôt séparé et, là, étant convertie par soufflage d'oxygène en fonte brute ayant une faible teneur en carbone,
caractérisé en ce que, dans la partie supérieure du récipient de dépôt, à côté de l'oxygène fourni avec un fort jet, il est soufflé, par des lances, de l'oxygène avec un faible jet, l'oxygène supplémentaire soufflé avec un faible jet oxydant une partie du coke surnageant et, ainsi, la quantité de gaz augmente et le gaz s'écoule, par l'intermédiaire de la pièce de liaison, dans le réacteur de réduction par fusion et, de plus, refoule sur l'émulsion de particules de coke surnageantes à l'encontre de la direction d'écoulement de l'émulsion.

2. Procédé selon la revendication 1,
caractérisé en ce qu'un support d'énergie, comme du gaz combustible, du mazout ou de la poussière de charbon, est mélangé au faible jet d'oxygène.

3. Procédé selon la revendication 1 ou 2,
caractérisé en ce que la quantité de l'oxygène ou du mélange oxygène-combustible est réglée de façon dépendant de la teneur en carbone visée du métal.

4. Dispositif pour fabriquer de la fonte brute selon le procédé de la revendication 1,
comportant un réacteur de réduction par fusion présentant une cuve, qui est relié par une pièce de liaison à un récipient de dépôt, dans la partie supérieure duquel pénètrent des lances de soufflage d'oxygène,
caractérisé en ce qu'au moins une lance (38) pénétrant dans la partie supérieure du récipient de dépôt (22) entoure une fente annulaire (39) formant une lance (36), et en ce que le fond (17) de la pièce de liaison (16) présente un angle d'inclinaison (α) vers le récipient de dépôt (20), qui autorise un écoulement de l'émulsion de laitier et de métal liquide.

5. Dispositif selon la revendication 4,
caractérisé en ce que la fente annulaire (39) présente des raccords (37,42) pour l'accouplement à un poste d'alimentation en oxygène (32) et à un poste d'alimentation en combustible (41).

6. Dispositif selon la revendication 5,
caractérisé en ce que la fente annulaire (39) est agencée de façon concentrique à la lance d'oxygène (36).

7. Dispositif selon la revendication 4,
caractérisé en ce que l'angle d'inclinaison (α) présente une valeur de 3-12 degrés.
